# EUROPÄISCHE PATENTSCHRIFT

(11) **EP 1 587 968 B1**
(45) Veröffentlichungstag und Bekanntmachung des Hinweises auf die Patenterteilung: **26.01.2011**
(21) Anmeldenummer: 04705386.3
(22) Anmeldetag: 27.01.2004
(51) Int. Cl.: C23C 30/00, C23C 28/02, C25D 5/12

(54) **BESCHICHTUNGSVERFAHREN**
COATING METHOD
PROCEDE DE REVETEMENT

(30) Priorität: 27.01.2003 DE 10303648; 27.01.2003 DE 10303649; 27.01.2003 DE 10303650
(43) Veröffentlichungstag der Anmeldung: 26.10.2005
(73) Patentinhaber: Hansgrohe AG, 77761 Schiltach (DE)
(72) Erfinder: Fath, Andreas, 77716 Haslach (DE); SURM, Martin, 78713 Schramberg (DE); WAIDELE, Armin, 72275 Alpirsbach (DE)
(74) Vertreter: Patentanwälte Ruff, Wilhelm, Beier, Dauster & Partner
(86) Internationale Anmeldenummer: PCT/EP2004/000656
(87) Internationale Veröffentlichungsnummer: WO 2004/067804

(56) Entgegenhaltungen:
- EP-A- 0 410 472
- EP-A- 0 875 601
- DE-A- 10 103 795
- US-A- 3 080 842
- US-A- 5 482 788
- US-A- 5 547 767
- US-B1- 6 403 164
- YAMASAKI T ET AL: "FORMATION OF DUCTILE AMORPHOUS & NANOCRYSTALLINE NI-W ALLOYS BY ELECTRODEPOSITION" PLATING AND SURFACE FINISHING, AMERICAN ELECTROPLATERS SOCIETY,INC. EAST ORANGE, US, vol. 87, no. 5, May 2000 (2000-05), pages 148-152, XP000931583 ISSN: 0360-3164
- KRISHNAN R M ET AL: "Electrodeposition of Nickel-Tungsten Alloys" METAL FINISHING, ELSEVIER SCIENCE PUBLISHING, NEW YORK, NY, US, vol. 93, no. 7, 1 July 1995 (1995-07-01), pages 33-39, XP004024543 ISSN: 0026-0576

## Beschreibung

Die Erfindung betrifft Verfahren zur Beschichtung von Gegenständen, insbesondere von Sanitärgegenständen wie Sanitärarmaturen, Sanitärbrausen und dgl., sowie die mit diesem Verfahren herstellbaren Gegenstände.

Bereits seit langem werden die unterschiedlichsten Gegenstände aus den verschiedensten Gründen mit anorganischen oder organischen Stoffen beschichtet. Grund für diese Beschichtungen sind zum einen funktionelle Anforderungen, z. B. der Korrosionsschutz, oder zum anderen dekorative Anforderungen, z. B. das optische Erscheinungsbild. Häufig werden Gegenstände sowohl aus funktionellen als auch aus dekorativen Gründen beschichtet.

Von besonderer Bedeutung sind Beschichtungen bei allen Arten von Sanitärgegenständen, insbesondere bei Sanitärarmaturen. Diese müssen nämlich einerseits funktionellen Anforderungen genügen, d. h. in hohem Maße korrosionsbeständig sein, leicht zu reinigen sein, kratzbeständig sein, um nur einige dieser Anforderungen zu nennen. Zum anderen müssen sie hohen dekorativen Ansprüchen genügen, d. h. es müssen beispielsweise glänzende oder matte Oberflächen mit bestimmter "Optik" bereitgestellt werden. Um diese Anforderungen zu erfüllen, werden als Beschichtungsmaterialien die verschiedensten Metalle eingesetzt, die häufig durch galvanische Abscheidung auf die entsprechenden Grundkörper aufgebracht werden. Ein bekanntes Beispiel ist hier das Aufbringen von Chrom, wobei glänzende Oberflächen hoher Korrosionsbeständigkeit erhalten werden.

Die bei der Beschichtung von Gegenständen, insbesondere in der Sanitärtechnik, auftretenden Probleme stellen sich bei Gegenständen aus Metall oder mit Metalloberflächen, aber auch bei solchen aus Kunststoff oder mit Kunststoffoberflächen, in besonderem Maße. So sind zum einen bestimmte Metalle aufgrund ihrer Eigenschaften oder aus Kostengründen für bestimmte Anwendungen entweder gar nicht oder nur in beschichteter Form einsetzbar. Zum anderen besitzen Kunststoffe im Gegensatz zu Metallen eine sehr geringe Wärmekapazität. Deshalb ist eine mechanische Oberflächenbehandlung von metallisierten Kunststoffteilen nur eingeschränkt möglich, da sich sonst durch den aus der mechanischen Behandlung resultierenden Wärmeeintrag in das Kunststoffteil die (insbesondere galvanisch aufgebrachten) Metallschichten von den Kunststoffoberflächen wieder ablösen können. Dies kann zu hohen Ausschussraten in der industriellen Produktion führen.

Weiter sollen auf allen Grundkörpern bestimmte "Optiken" einstellbar sein. Dies trifft in besonderem Maße für die sogenannte "Edelstahloptik" zu. Bei einer solchen Ausführung soll das beschichtete Metallteil oder das metallbeschichtete Kunststoffteil auch dann den optischen Eindruck einer Edelstahloberfläche, insbesondere einer gebürsteten Edelstahloberfläche aufweisen, wenn dieses Teil nicht aus Edelstahl gefertigt oder mit Edelstahl beschichtet ist. So werden Sanitärarmaturen in vielen Fällen insbesondere aus Messing, Zinkdruckguß oder anderen Metallen gefertigt und anschließend, insbesondere mit Metallen, beschichtet. Sanitärarmaturen, Sanitärbrausen oder zumindest die zu solchen Armaturen gehörenden Teile wie Anschlussteile, Rosetten oder Verbindungsteile werden auch häufig aus Kunststoff gefertigt und anschließend (mit Metallen) beschichtet. Alle diese Teile sollen dann die erwähnte "Edelstahloptik" aufweisen.

Zur Bereitstellung von Oberflächen bestimmter Optik auf Kunststoffgegenständen gibt es im Stand der Technik bereits verschiedene Ansätze.

So wird die gewünschte Oberfläche häufig durch ein Lackierverfahren imitiert. Dabei enthält der Lack beispielsweise Aluminiumpigmente, welche durch den Zusatz von Farbstoffen entsprechend eingefärbt werden. Die dabei erhaltenen Oberflächen sind in Bezug auf optisches Erscheinungsbild und funktionelle Eigenschaften wie Kratzfestigkeit oft nicht zufriedenstellend.

Bei einer anderen Vorgehensweise wird eine auf das Kunststoffteil aufgebrachte Kupferschicht gebürstet und anschließend vernickelt. Diese Nickelschicht wird anschließend mit einem transparenten Schutzlack versehen. Der Nachteil dieses Verfahrens liegt darin, dass bei einer Beschädigung der Lackschicht auch der Korrosionsschutz verloren geht.

Als Alternative zu den genannten Lackierverfahren kann auch auf matt verchromte Kunststoffteile im Vakuum (PVD-Verfahren) Edelstahl oder eine edelstahlähnliche Schicht aufgebracht werden. Die resultierende Oberfläche hat dann zwar die Farbe von Edelstahl, nicht jedoch die typische Oberflächenstruktur von gebürstetem Edelstahl. Ein weiterer Nachteil liegt darin, dass das Aufbringen von Metallschichten im PVD-Verfahren sehr teuer ist.

Andererseits zeigt die EP-A2-0410472 ein Verfahren, bei dem zur Herstellung eines elektrischen Kontakts eine Schicht auf Kupferbasis zunächst mit einer Schicht auf Nickelbasis versehen wird und dann anschließend darauf eine Schicht auf Palladiumbasis aufgebracht wird. Dabei ist die Schicht auf Nickelbasis mit einer Dicke von mindestens 0,8 µm so ausgebildet, dass sie eine nichtkristalline Nickellegierungsschicht mit einer Dicke von mindestens 0,08 µm umfasst. Dadurch lassen sich dünnere äußere Schichten auf Palladiumbasis vorsehen, was zu einer Kostenreduzierung für die Herstellung des elektrischen Kontaktmaterials führt.

Eine mechanische Oberflächenbehandlung durch Bürsten und/oder Strahlen ist bei der EP-A2-0410472 nicht vorgesehen. Die Optik des erhaltenen elektrischen Kontakts ist in dieser Druckschrift auch an keiner Stelle angesprochen.

Die Erfindung stellt sich deshalb u. a. die Aufgabe, ein Beschichtungsverfahren für Gegenstände, insbesondere Sanitärgegenstände, bereitzustellen, bei dem gezielt ein bestimmtes optisches Erscheinungsbild des beschichteten Gegenstands erreicht werden kann. Insbesondere soll mit der Erfindung ein Verfahren zur Bereitstellung eines beschichteten Gegenstands mit dem optischen Erscheinungsbild von gebürstetem Edelstahl erhalten werden. Dabei soll der beschichtete Gegenstand mit dieser Optik die an ihn gestellten funktionellen Anforderungen, insbesondere in der Sanitärtechnik, erfüllen.

Diese Aufgabe wird gelöst durch die Verfahren mit den Merkmalen der Ansprüche 1 und 2 und durch die Gegenstände mit den Merkmalen der Ansprüche 11 und 12. Bevorzugte Ausführungsformen dieser Verfahren bzw. dieser Gegenstände sind in den abhängigen Ansprüchen 3 bis 10 und 13 bis 38 dargestellt. Der Wortlaut sämtlicher Ansprüche wird hiermit durch Bezugnahme zum Inhalt dieser Beschreibung gemacht

Die eingangs genannten Verfahren zeichnen sich erfindungsgernäß dadurch aus, daß auf den Gegenstand optional mindestens eine Schicht aus Kupfer, Nickel oder einer Kupfer-Nickel-Legierung aufgebracht wird. Der Gegenstand und/oder mindestens die oberste aufgebrachte Schicht wird mechanisch oberflächenbehandelt. Dann wird mindestens eine Nickel-Wolfram-Schicht mit einem Wolframanteil zuisolen 30 und 40 Atomprozent und/oder mindestens eine Palladium-Nickel-Schicht mit einem Palladiumanteil von mindestens 70 Atomprozent aufgebracht.

Die oben genannte Oberflächenbehandlung erfolgt dabei durch Bürsten und/oder Strahlen. Dabei ist es weiter bevorzugt, wenn die Oberflächenbehandlung in jedem Fall mindestens teilweise durch Bürsten erfolgt.

Unter Bürsten soll hierbei eine mechanische Oberflächenbehandlung verstanden werden, bei der die Oberfläche mit einer Bürste oder einem gleichwirkenden Bearbeitungsmittel ausreichender Festigkeit und Härte unter teilweisem Abtrag der Metallschicht bearbeitet wird. Durch diesen Vorgang werden in die Oberfläche die charakteristischen Strukturen wie Rillen, Vertiefungen und dergleichen eingearbeitet, wie sie für eine solche dem Fachmann bekannte Bearbeitung mit Bürsten charakteristisch sind. Dabei wird gegebenenfalls die betreffende gebürstete Metallschicht selbstverständlich nicht vollständig abgetragen.

Unter Strahlen versteht der Fachmann bekanntlich eine mechanische Oberflächenbehandlung, bei dem beispielsweise (Quarz-)Sand oder Glasperlen als Strahlmittel (Durchmesser üblicherweise 0,5 bis 1,5 mm) mit Hilfe von Druckluftgebläsen auf die entsprechende Oberfläche geschleudert werden. Hierbei entstehen die für das Strahlen charakteristischen Oberflächenstrukturen.

Wie bereits erwähnt können bei der Erfindung das Bürsten und das Strahlen alternativ oder in Kombination angewendet werden. Bevorzugt wird mindestens ein Teil der zu behandelnden Oberfläche gebürstet, wobei dann insbesondere die Teile der Oberfläche, die mit der Bürste/ Bürstscheibe nur schwer erreicht und bearbeitet werden können, gestrahlt werden.

Die aufgebrachten Schichten aus Kupfer, Nickel oder Kupfer-Nickel-Legierungen werden erfindungsgemäß vorzugsweise vergleichsweise "weich" ausgebildet, damit eine einfache mechanische Oberflächenbehandlung, insbesondere durch Bürsten, ermöglicht wird. Kupferschichten, insbesondere galvanisch abgeschiedene Kupferschichten, sind üblicherweise ausreichend weich. Bei Nickelschichten ist in diesem Zusammenhang das sogenannte (dem Fachmann bekannte) Sulfamatnickel als bevorzugt hervorzuheben, welches aus einem Nickelbad auf Sulfamatbasis (ohne organische Zusätze) als weiches Mattnickel abgeschieden wird.

Das erfindungsgernäße Verfahren ist vorzugsweise so ausgestaltet, daß auf den Gegenstand zunächst eine Kupferschicht und dann eine Nickelschicht aufgebracht wird. Diese Nickelschicht wird dann mechanisch oberflächenbehandelt, vorzugsweise gebürstet und/oder gestrahlt.

Bei den Nickelschichten handelt es sich erfindungsgemäß insbesondere um sogenannte Sulfamatnickelschichten, d. h. weiche matte Nickelschichten, wie sie dem Fachmann bekannt sind.

Nach der Erfindung ist es weiter bevorzugt, wenn auf den oberflächenbehandelten Gegenstand/Grundkörper bzw. auf die oberflächenbehandelte Schicht vor Aufbringung der Nickel-Wolfram-Schicht oder Palladium-Nickel-Schicht mindestens eine weitere Schicht aus Kupfer, Nickel oder einer Kupfer-Nickel-Legierung aufgebracht wird. Solche weiteren Schichten können, je nach verwendetem Metall, die Korrosionsbeständigkeit erhöhen oder besondere optische Effekte bei dem endgültig erhaltenen beschichteten Gegenstand hervorrufen. Vorzugsweise handelt es sich bei der weiteren Schicht um eine Nickelschicht, insbesondere um eine sogenannte Sulfamatnickelschicht.

Wie aus den bisherigen Ausführungen bereits teilweise hervorgeht, werden die Schichten der genannten Metalle erfindungsgemäß vorzugsweise mindestens teilweise durch galvanische Abscheidung, d. h. durch Abscheidung aus einem Elektrolyten unter Stromfluß, erhalten. Vorzugsweise werden alle auf den Gegenstand aufgebrachten Metallschichten galvanisch abgeschieden. Dabei wird ein an sich nicht leitender Kunststoffgegenstand durch dem Fachmann bekannte Methoden leitfähig gemacht. So wird die Kunststoffoberfläche beispielsweise mit Palladium stromlos aktiviert und mit Nickel stromlos metallisiert. Auf die so erhaltene dünne Nickelschicht kann gegebenenfalls durch Abscheidung unter Stromfluss eine sogenannte Vornickelschicht aufgebracht werden. Die so erhaltene Grundstruktur wird dann erfindungsgemäss weiterbehandelt.

In Weiterbildung ist es bei dem erfindungsgemäßen Verfahren bevorzugt, wenn über der (gegebenenfalls obersten) Nickel-Wolfram-Schicht oder Palladium-Nickel-Schicht mindestens eine Siloxan- oder Polysiloxan-Deckschicht aufgebracht wird. Siloxane/Polysiloxane werden bekanntlich aus Organosilanen erhalten, beispielsweise durch thermische Behandlung. Besonders geeignet ist hierfür das sogenannte Sol-Gel-Verfahren, das zu den in der Literatur auch unter dem Stichwort "Sol-Gel-Beschichtungen" bekannten Polysiloxanschichten führt. Eine solche Deckschicht bewirkt eine zusätzliche Versiegelung der Oberfläche und kann deren physikalische und chemische Eigenschaften (z. B. in Bezug auf Abriebbeständigkeit, Korrosionsbeständigkeit, Abperleffekt für Flüssigkeiten und dergleichen) verbessern. Obwohl in geeigneter Weise pigmentierte Polysiloxan-Schichten erfindungsgemäß möglich sind, wird es sich im Regelfall bei der Deckschicht um eine transparente Polysiloxan-Schicht handeln.

Es versteht sich, daß der zu beschichtende Gegenstand vor Durchführung des erfindungsgemäßen Verfahrens einer üblichen Vorbehandlung unterzogen werden kann. Solche Vorbehandlungsschritte sind dem Fachmann bekannt. Hier sind die üblichen chemischen und/oder physikalischen Methoden zu nennen, die unter den Stichworten anodische Entfettung, kathodische Entfettung, Heißentfettung, Ultraschallentfettung und dergleichen zitiert werden können. Solche bekannten Vorbehandlungs- und Aktivierungsschritte können selbstverständlich auch zwischen den einzelnen Verfahrensschritten, beispielsweise vor dem Aufbringen weiterer Metallschichten angewendet werden.

Der erfindungsgemäße Gegenstand, d. h. vorzugsweise der erfindungsgemäße Sanitärgegenstand wie eine Sanitärarmatur, Sanitärbrause und dgl. besteht erfindungsgemäß aus einem Grundkörper. Auf diesem Grundkörper befindet sich optional mindestens eine Schicht aus Kupfer, Nickel oder einer Kupfer-Nickel-Legierung. Der Grundkörper und/oder gegebenenfalls die oberste Schicht ist mechanisch oberflächenbehandelt. Über dem oberflächenbehandelten Grundkörper bzw. der obersten (oberflächenbehandelten) Schicht befindet sich dann mindestens eine Nickel-Wolfram-Schicht mit einem Wolframanteil zwischen 30 und 40 Atomprozent und/oder mindestens eine Palladium-Nickel-Schicht mit einem Palladiumanteil von mindestens 70 Atomprozent. Je nach Ausführung besteht der Grundkörper aus Metall oder weist Metalloberflächen auf (kein Edelstahl) oder er besteht aus Kunststoff oder weist Kunststoffoberflächen auf.

Der Grundkörper bzw. die oberste Schicht, auf der sich die Nickel-Wolfram-Schicht und/oder Palladium-Nickel-Schicht befindet, ist insbesondere gebürstet und/oder gestrahlt. Bezüglich der damit definierten Oberflächenstrukturen wird ausdrücklich auf die obigen Ausführungen Bezug genommen und erwiesen.

In Weiterbildung befindet sich bei dem erfindungsgemäßen Gegenstand vorzugsweise mindestens eine weitere Schicht aus Kupfer, Nickel oder einer Kupfer-Nickel-Legierung zwischen dem oberflächenbehandelten Grundkörper bzw der oberflächenbehandelten Schicht und der Nickel-Wolfram-Schicht bzw. Palladium-Nickel-Schicht.

In Übereinstimmung mit den bisherigen Ausführungen lassen sich dementsprechend bevorzugte, erfindungsgemäße Gegenstände durch folgenden Aufbau charakterisieren:
1. Gegenstand mit
   - einem Grundkörper aus Metall oder einem Grundkörper mit metallischen Oberflächen (kein Edelstahl), wobei dieser Grundkörper mechanisch oberflächenbehandelt, vorzugsweise gebürstet ist, und
   - eine Nickel-Wolfram-Schicht mit einem Wolframanteil Zuischen 30 und 40 Atomprozent auf dem oberflächenbehandelten Grundkörper.
2. Gegenstand mit
   - einem Grundkörper aus Metall oder einem Grundkörper mit metallischen Oberflächen (kein Edelstahl), wobei dieser Grundkörper mechanisch oberflächenbehandelt, vorzugsweise gebürstet ist, und
   - einer Nickelschicht, vorzugsweise Sulfamatnickelschicht, auf dem oberflächenbehandelten Grundkörper, und
   - einer sich auf der Nickelschicht befindenden Palladium-Nickel-Schicht mit einem Palladiumanteil von mindestens 70 Atomprozent.
3. Gegenstand mit
   - einem Grundkörper aus Metall oder einem Grundkörper mit metallischen Oberflächen (kein Edelstahl),
   - einer sich auf dem Grundkörper befindenden Schicht aus Kupfer oder Nickel, wobei
      - diese Kupferschicht oder Nickelschicht mechanisch oberflächenbehandelt, vorzugsweise gebürstet ist, und
   - einer Nickel-Wolfram-Schicht mit einem Wolframanteil zwischen 30 und 40 Atomprozent und/oder Palladium-Nickel-Schicht mit einem Palladiumanteil von mindestens 70 Atomprozent auf der oberflächenbehandelten Kupferschicht oder Nickelschicht.
4. Gegenstand mit
   - einem Grundkörper aus Metall oder einem Grundkörper mit metallischen Oberflächen (kein Edelstahl),
   - einer sich auf dem Grundkörper befindenden Kupferschicht,
   - einer sich auf der Kupferschicht befindenden Nickelschicht, wobei
      - diese Nickelschicht mechanisch oberflächenbehandelt, vorzugsweise gebürstet ist, und
   - einer Nickel-Wolfram-Schicht mit einem Wolframanteil zwischen 30 und 40 Atomprozent und/oder einer Palladium-Nickel-Schicht mit einem Pallodiumanteil von mindestens 70 Atomprozent auf der oberflächenbehandelten Nickel-schicht.

   Bei dem unter 4. definierten Gegenstand kann sich zwischen der oberflächenbehandelten Nickelschicht und der Nickel-Wolfram-Schicht bzw. Palladium-Nickel-Schicht vorzugsweise eine weitere Nickelschicht befinden.
5. Gegenstand mit
   - einem Grundkörper aus Kunststoff oder einem Grundkörper mit Kunststoffoberflächen,
   - einer sich auf dem Grundkörper befindenden Schicht aus Kupfer oder Nickel, wobei
      - diese Kupferschicht oder Nickelschicht mechanisch oberflächenbehandelt, vorzugsweise gebürstet ist, und
   - einer Nickel-Wolfram-Schicht mit einem Wolframanteil zwischen 30 und 40 Atomprozent auf der oberflächenbehandelten Kupferschicht oder Nickelschicht.
6. Gegenstand mit
   - einem Grundkörper aus Kunststoff oder einem Grundkörper mit Kunststoffoberflächen
   - einer sich auf dem Grundkörper befindenden Kupferschicht,
   - einer sich auf der Kupferschicht befindenden Nickelschicht, wobei
      - diese Nickelschicht mechanisch oberflächenbehandelt, vorzugsweise gebürstet ist, und
   - einer Nickel-Wolfram-Schicht mit einem Wolframanteil zwischen 30 und 40 Atomprozent auf der oberflächenbehandelten Nickelschicht.
7. Gegenstand mit
   - einem Grundkörper aus Kunststoff oder einem Grundkörper mit Kunststoffoberflächen,
   - einer sich auf dem Grundkörper befindenden Schicht aus Kupfer oder Nickel, wobei
   - diese Kupferschicht ode Nickelschicht mechanisch oberflächenbehandelt, vorzugsweise gebürstet ist, und
   - einer Palladium-Nickel-Schicht mit einem Palladiumanteil von mindestens 70 Atomprozent auf der oberflächenbehandelten Kupferschicht oder Nickelschicht.
8. Gegenstand mit
   - einem Grundkörper aus Kunststoff oder einem Grundkörper mit Kunststoffoberflächen,
   - einer sich auf dem Grundkörper befindenden Kupferschicht,
   - einer sich auf der Kupferschicht befindenden Nickelschicht, wobei
      - diese Nickelschicht mechanisch oberflächenbehandelt, vorzugsweise gebürstet ist, und
   - einer Palladium-Nickel-Schicht mit einem Palladinmanteil von mindestens 70 Atomprozent auf der oberflächenbehandelten Nickelschicht.

Bei allen unter 3. und 4. definierten Gegenständen kann es sich bei der oberflächenbehandelten Nickelschicht vorzugsweise um eine sogenannte Sulfamatnickelschicht handeln. Solche Nickelschichten sind dem Fachmann als weiche matte Nickelschichten bekannt. Die unter 3. und 4. erwähnten Kupferschichten sind vorzugsweise matte Kupferschichten.

Bei den unter 6. und 8. definierten Gegenständen kann sich zwischen der oberflächenbehandelten Nickelschicht und der Nickel-Wolfram-/Palladium-Nickel-Schicht vorzugsweise eine weitere Nickelschicht befinden.

Bei allen unter 5. bis 8. definierten Gegenständen kann es sich bei der oberflächenbehandelten Nickelschicht vorzugsweise um eine sogenannte Sulfamatnickelschicht handeln. Solche Nickelschichten sind dem Fachmann als weiche matte Nickelschichten bekannt. Die unter 5. bis 8. erwähnten Kupferschichten sind vorzugsweise matte Kupferschichten.

Sind weitere Nickelschichten (zwischen oberflächenbehandeltem Grundkörper bzw. oberflächenbehandelter Schicht und Nickel-Wolfram-Schicht bzw. Palladium-Nickel-Schicht) vorhanden, so handelt es sich hierbei vorzugsweise ebenfalls um sogenannte Sulfamatnickelschichten.

Bei allen erfindungsgemäßen Ausführungsformen des erfindungsgemäßen Gegenstands kann sich über der (gegebenenfalls obersten) Nickel-Wolfram-Schicht bzw. Palladium-Nickel-Schicht (mindestens) eine Siloxan-/Polysiloxan-Deckschicht befinden.

Dementsprechend ist ein besonders bevorzugter erfindungsgemäßer Gegenstand durch folgenden Aufbau definiert:
- ein Grundkörper aus Metall oder ein Grundkörper mit metallischen Oberflächen,
- einer sich auf dem Grundkörper befindenden Kupferschicht,
- einer sich auf der Kupferschicht befindenden Nickelschicht, vorzugsweise Sulfamatnickelschicht, die mechanisch oberflächenbehandelt, vorzugsweise gebürstet ist,
- einer sich auf der oberflächenbehandelten Nickelschicht befindenden weitere Nickelschicht, vorzugsweise Sulfamatnickelschicht,
- einer sich auf dieser weiteren Nickelschicht befindenden Nickel-Wolfram-Schicht mit einem Wolfromanteil zwischen 30 und 40 Atomprozent, und/oder Palladium-Nickel-Schicht mit einem Palladiumanteil von mindestens 70 Atomprozent, und
- einer sich auf der Nickel-Wolfram-Schicht und/oder Palladium-Nickel-Schicht befindenden Polysiloxan-Deckschicht.

Ein weiterer besonders bevorzugter erfindungsgemäßer Gegenstand ist durch folgenden Aufbau definiert:
- ein Grundkörper aus Kunststoff oder ein Grundkörper mit Kunststoffoberflächen,
- einer sich auf dem Grundkörper befindenden Kupferschicht,
- einer sich auf der Kupferschicht befindenden Nickelschicht, vorzugsweise Sulfamatnickelschicht, die mechanisch oberflächenbehandelt, vorzugsweise gebürstet ist,
- einer sich auf der oberflächenbehandelten Nickelschicht befindenden weiteren Nickelschicht, vorzugsweise Sulfamatnickelschicht,
- einer sich auf dieser weiteren Nickelschicht befindenden Nickel-Wolfram-Schicht mit einem Wolfromanteil zwischen 30 und 40 Atomprozent, und
- einer sich auf der Nickel-Wolfram-Schicht befindenden Polysiloxan-Deckschicht.

Noch ein weiterer besonders bevorzugter erfindungsgemäßer Gegenstand ist durch folgenden Aufbau definiert:
- ein Grundkörper aus Kunststoff oder ein Grundkörper mit Kunststoffoberflächen,
- einer sich auf dem Grundkörper befindenden Kupferschicht,
- einer sich auf der Kupferschicht befindenden Nickelschicht, vorzugsweise Sulfamatnickelschicht, die mechanisch oberflächenbehandelt, vorzugsweise gebürstet ist,
- einer sich auf der oberflächenbehandelten Nickelschicht befindenden weiteren Nickelschicht, vorzugsweise Sulfamatnickelschicht,
- einer sich auf dieser weiteren Nickelschicht befindenden Palladium-Nickel-Schicht mit einem Palladiumanteil von mindestens 70 Atomprozent, und
- einer sich auf der Palladium-Nickel-Schicht befindenden Polysiloxan-Deckschicht.

Bei der Erfindung beträgt der Palladiumanteil der Palladium-Nickel-Schichten mindestens 70 Atomprozent. Weiter bevorzugt ist ein Palladiumanteil von ca. 80 Atomprozent. Durch die hervorgehobenen hohen Palladiumanteile besitzen die erhaltenen Schichten eine besonders gute Korrosionsbeständigkeit, die sogar höher als bei Edelstahl liegen kann.

Grundsätzlich sind die Schichtdicken der auf den Gegenstand aufgebrachten Beschichtungen nicht kritisch. Um ihre Funktion jedoch besonders gut erfüllen zu können, gibt es bevorzugte Bereiche für diese entsprechenden Schichtdicken. So beträgt die Schichtdicke der ersten sich auf dem Gegenstand befindenden Metallschicht zwischen 10 µm und 60 µm, vorzugsweise zwischen 20 µm und 50 µm. Innerhalb dieses letztgenannten Bereichs sind Schichtdicken zwischen 30 µm und 40 µm weiter bevorzugt.

Die Schichtdicke der Nickelschichten, vorzugsweise der sich auf einer oberflächenbehandelten Schicht befindenden (weiteren) Nickelschichten beträgt vorzugsweise zwischen 5 µm und 25 µm, vorzugsweise zwischen 5 µm und 15 µm. Hier sind innerhalb des letztgenannten Bereiches Schichtdicken zwischen 6 µm und 10 µm besonders hervorzuheben.

Die Schichtdicken der Nickel-Wolfram-Schicht(en) bzw. Palladium-Nickel-Schicht(en) sind ebenfalls nicht kritisch, werden jedoch möglichst gering gewählt (beispielsweise kleiner 20 µm). So sind Schichtdicken zwischen 0,1 µm und 5 µm hervorzuheben. Innerhalb dieses Bereichs sind Schichtdicken zwischen 0,2 µm und 2 µm, insbesondere zwischen 0,5 µm und 1 µm weiter bevorzugt.

Die Schichtdicke der Siloxan-/Polysiloxan-Schicht(en) beträgt vorzugsweise weniger als 5 µm, insbesondere weniger als 1 µm.

Erfindungsgemäß können grundsätzlich alle bekannten und insbesondere üblicherweise industriell eingesetzten Metalle (mit Ausnahme von Edelstahl) beschichtet werden. Dabei kann der Gegenstand entweder selbst aus dem entsprechenden Metall bestehen, oder das Metall kann zumindest einen Teil der Oberfläche dieses Gegenstands bilden. Vorzugsweise werden bei der Erfindung Grundkörper aus Metallen eingesetzt, wie sie in der Sanitärtechnik Verwendung finden. Hervorzuheben sind hier Grundkörper aus Aluminium, Zink (Druckguß) und insbesondere Messing.

Erfindungsgemäss können grundsätzlich alle bekannten und insbesondere üblicherweise industriell eingesetzten (galvanisierfähigen) Kunststoffe beschichtet werden. Dabei kann der Gegenstand entweder selbst aus dem entsprechenden Kunststoffmaterial bestehen oder das Kunststoffmaterial kann zumindest einen Teil der Oberfläche dieses Gegenstands bilden. Vorzugsweise werden bei der Erfindung Grundkörper aus Kunststoffen eingesetzt, wie sie in der Sanitärtechnik Verwendung finden. Insbesondere handelt es sich hierbei bei dem Kunststoff um ABS (Acrylnitril-Butadien-Styrol-Copolymer). Auch PA (Polyamid) und ABS/PC (ABS-Copolymer mit Polycarbonat) sind hervorzuheben.

In Übereinstimmung mit der eingangs gestellten Aufgabe besitzt der erfindungsgemäße Gegenstand eine sogenannte Edelstahloptik, d. h. ein edelstahlähnliches Aussehen für den Betrachter. Vorzugsweise handelt es sich bei dieser Edelstahloptik um diejenige von "gebürstetem Edelstahl".

Durch das erfindungsgemäße Verfahren und durch den erfindungsgemäßen Gegenstand wird eine Lösung für die eingangs erläuterte Aufgabe bereitgestellt. Der erfindungsgemäße Gegenstand erfüllt, insbesondere wenn es sich um einen Sanitärgegenstand handelt, sowohl die an ihn gestellten funktionellen als auch die an ihn gestellten dekorativen Anforderungen. Der Gegenstand ist also einerseits u. a. korrosionsbeständig, abriebbeständig, läßt Flüssigkeiten gut abperlen und besitzt festhaftende Oberflächenschichten. Zum anderen vermittelt er für den Käufer/Nutzer die gewünschte Edelstahloptik, so daß derart beschichtete Gegenstände sich optisch nicht von Gegenständen aus dem Vollmaterial Edelstahl oder von tatsächlich edelstahlbeschichteten Gegenständen abheben.

Die genannten und weitere Merkmale der Erfindung ergeben sich aus der Beschreibung der nun folgenden Beispiele in Verbindung mit den Ansprüchen. Dabei können die einzelnen Merkmale jeweils für sich allein oder in Kombination miteinander verwirklicht sein.

### Beispiele

### A. Zur Beschichtung von Sanitärgegenständen werden Grundkörper einer Armatur aus Messing bereitgestellt.

Mit solchen Messing-Grundkörpern werden die folgenden Beschichtungsverfahren durchgeführt:
- Im ersten Fall wird der (im polierten Zustand vorliegende) Messing-Grundkörper direkt einer mechanischen Oberflächenbehandlung unterworfen, nämlich gebürstet und sandgestrahlt. Dann wird auf den so oberflächenbehandelten Grundkörper direkt eine Nickel-Wolfram-Schicht aufgebracht.
- Im zweiten Fall wird der (im polierten Zustand vorliegende) Messing-Grundkörper ebenfalls direkt gebürstet und sandgestrahlt. Auf den oberflächenbehandelten Grundkörper wird dann zunächst eine Sulfamatnickelschicht aufgebracht und auf diese Nickelschicht dann eine Palladium-Nickel-Schicht.
- Im dritten Fall wird auf den (im polierten Zustand vorliegenden) Messing-Grundkörper zunächst eine Kupferschicht und dann eine Sulfamatnickelschicht aufgebracht. Die so erhaltene Nickeloberfläche wird anschließend gebürstet und sandgestrahlt. Auf die gebürstete/sandgestrahlte Oberfläche wird nach der mechanischen Oberflächenbehandlung eine weitere Sulfamatnickelschicht aufgalvanisiert. Auf diese Nickelschicht wird dann entweder eine Nickel-Wolfram-Schicht oder eine Palladium-Nickel-Schicht aufgebracht.

In allen Fällen wird für das Bürsten eine kommerziell erhältliche Bürstscheibe verwendet, die geeignet ist, eine für Edelstahlteile typische Bürststruktur mit den entsprechenden Rillen, Vertiefungen und dergleichen aufzubringen. Diejenigen Stellen des Messing-Grundkörpers, die mit der Bürstscheibe nicht gut bearbeitet werden können, wie z. B. enge Übergänge, werden durch Sandstrahlen bearbeitet.

Die im ersten und dritten Fall erhaltenen Nickel-Wolfram-Schichten werden galvanisch aus einem entsprechenden Elektrolyten abgeschieden. Die Dicke der Nickel-Wolfram-Schichten beträgt ca. 1 µm. Der Wolframanteil dieser Schichten liegt bei 40 Atomprozent.

Die in den Fällen zwei und drei aufgebrachten Sulfamatnickelschichten werden mit Schichtstärken von ca. 10 µm aus einem entsprechenden Elektrolyten galvanisch abgeschieden. Die im dritten Fall zuerst aufgebrachten Kupferschichten werden ebenfalls galvanisch aus einem entsprechenden Elektrolyten mit Schichtstärken von ca. 40 µm erhalten.

Die im dritten Fall aufgebrachten Palladium-Nickel-Schichten werden ebenfalls in Schichtdicken von ca. 1 µm aus einem entsprechenden Elektrolyten aufgalvanisiert. Der Palladiumanteil dieser Schichten liegt bei 80 Atomprozent.

Bei weiteren Ausführungen werden die oben genannten metallbeschichteten Teile noch mit einer Polysiloxanschicht versiegelt (Schichtdicke ca. 0,5 µm).

In allen Fällen ist der erhaltene Schichtaufbau vom Farbton her zum einen identisch demjenigen von Edelstahl, und zum anderen entspricht die erhaltene (mechanisch behandelte) Oberflächenstruktur derjenigen von gebürstetem Edelstahl. Damit sind die erfindungsgemäß beschichteten Teile optisch nicht von Teilen aus dem Vollmaterial Edelstahl oder von mit Edelstahl selbst beschichteten Teilen zu unterscheiden.

In den Fällen, bei denen eine Oberflächenversiegelung mit Polysiloxan erfolgt, beeinflußt diese abschließende Deckschicht das optische Erscheinungsbild und die Haptik der erfindungsgemäßen Gegenstände nicht. Es werden jedoch hervorragende Abperleigenschaften bzw. schmutzabweisende Eigenschaften durch diese Deckschicht erreicht. Die Polysiloxan-Deckschicht läßt sich auf den erfindungsgemäßen Gegenständen aufgrund der gebürsteten/sandgestrahlten Oberflächenstruktur besonders einfach aufbringen und haftet auch besonders gut an diesen metallbeschichteten Gegenständen.

### B. Zur Beschichtung eines Sanitärgegenstands wird der Grundkörper einer Brause aus dem Kunststoffmaterial ABS (Acrylnitril-Butadien-Styrol-Copolymer) bereitgestellt.

Dieses Kunststoffteil wird auf übliche Weise galvanisch mit Kupfer (Schichtstärke ca. 40 µm) beschichtet. Auf diese Kupferschicht wird galvanisch eine sogenannte Sulfamatnickelschicht (Nickel matt) abgeschieden (Schichtstärke ca. 10 µm). Die so erhaltene Nickeloberfläche wird anschließend gebürstet und sandgestrahlt. Für das Bürsten wird eine kommerziell erhältliche Bürstscheibe verwendet, die geeignet-ist, eine für Edelstahlteile typische Bürststruktur mit den entsprechenden Rillen, Vertiefungen und dergleichen aufzubringen. Diejenigen Stellen des Kunststoffteils, die mit der Bürstscheibe nicht gut bearbeitet werden können, wie z. B. enge Übergänge, werden durch Sandstrahlen bearbeitet. Nach diesen mechanischen Oberflächenbehandlungen wird ein mattes, gut oberflächenstrukturiertes metallbeschichtetes Kunststoffteil erhalten.

Auf die gebürstete/sandgestrahlte Oberfläche wird nach der mechanischen Oberflächenbehandlung eine weitere Sulfamatnickelschicht aufgalvanisiert. Diese Schicht besitzt im vorliegenden Fall eine Dicke von ca. 8 µm.

Auf diese Nickelschicht wird dann eine ca. 1 µm dicke Nickel-Wolfram-Schicht aus einem erfindungsgemäßen Elektrolyten aufgalvanisiert. Der Wolframanteil dieser Schicht liegt bei 40 Atomprozent. Der verwendete Elektrolyt enthält die folgenden Komponenten:
- 84,6 g/l Natriumwolframatdihydrat
- 28,8 g/l Nickelsulfathexahydrat
- 112 g/l Zitronensäuremonohydrat
- 17,7 gl/ Ammoniumchlorid.

Dieser Elektrolyt ist auch für andere Anwendungen zur Abscheidung von Nickel-Wolfram-Schichten geeignet.

Der erhaltene Schichtaufbau ist vom Farbton her zum einen identisch mit demjenigen von Edelstahl und zum anderen entspricht die erhaltene (mechanisch behandelte) Oberflächenstruktur derjenigen von gebürstetem Edelstahl. Damit sind die erfindungsgemäß beschichteten Kunststoffteile optisch nicht von Teilen aus dem Vollmaterial Edelstahl oder von mit Edelstahl beschichteten Kunststoffteilen zu unterscheiden.

In einem letzten Arbeitsgang wird das metallbeschichtete Kunststoffteil mit einer Polysiloxanschicht versiegelt (Schichtdicke ca. 0,5 µm). Diese abschließende Deckschicht beeinflußt das optische Erscheinungsbild und die Haptik des erfindungsgemäßen Gegenstands nicht. Es werden jedoch hervorragende Abperleigenschaften bzw. schmutzabweisende Eigenschaften durch diese Deckschicht erreicht. Die Polysiloxan-Deckschicht läßt sich auf den metallbeschichteten Gegenstand aufgrund der gebürsteten/sandgestrahlten Oberflächenstruktur besonders einfach aufbringen und haftet auch besonders gut an diesem metallbeschichteten Gegenstand.

### C. Zur Beschichtung eines Sanitärgegenstands wird der Grundkörper einer Brause aus dem Kunststoffmaterial ABS (Acrylnitril-Butadien-Styrol-Copolymer) bereitgestellt.

Dieses Kunststoffteil wird auf übliche Weise galvanisch mit Kupfer (Schichtstärke ca. 40 µm) beschichtet. Auf diese Kupferschicht wird galvanisch eine sogenannte Sulfamatnickelschicht (Nickel matt) abgeschieden (Schichtstärke ca. 10 µm). Die so erhaltene Nickeloberfläche wird anschließend gebürstet und sandgestrahlt.

Für das Bürsten wird eine kommerziell erhältliche Bürstscheibe verwendet, die geeignet ist, eine für Edelstahlteile typische Bürststruktur mit den entsprechenden Rillen, Vertiefungen und dergl. aufzubringen. Diejenigen Stellen des Kunststoffteils, die mit der Bürstscheibe nicht gut bearbeitet werden können, wie z. B. enge Übergänge, werden durch Sandstrahlen bearbeitet. Nach diesen mechanischen Oberflächenbehandlungen wird ein mattes, gut oberflächenstrukturiertes metallbeschichtetes Kunststoffteil erhalten.

Auf die gebürstete/sandgestrahlte Oberfläche wird nach der mechanischen Oberflächenbehandlung eine sogenannte Sulfamatnickelschicht aufgalvanisiert. Diese Schicht besitzt im vorliegenden Fall eine Dicke von ca. 8 µm. Auf diese Nickelschicht wird dann eine ca. 1 µm dicke Palladium-Nickel-Schicht aufgalvanisiert. Der Palladiumanteil dieser Schicht liegt bei 80 Atomprozent, so daß hervorragende Korrosionseigenschaften erzielt werden. Die Korrosionsbeständigkeit ist sogar besser als diejenige von Edelstahl. Der erhaltene Schichtaufbau ist zum einen vom Farbton her identisch mit demjenigen von Edelstahl und zum anderen entspricht die erhaltene (mechanisch behandelte) Oberflächenstruktur derjenigen von gebürstetem Edelstahl. Damit sind die erfindungsgemäß beschichteten Kunststoffteile optisch nicht von Teilen aus dem Vollmaterial Edelstahl oder von mit Edelstahl beschichteten Kunststoffteilen zu unterscheiden.

In einem letzten Arbeitsgang wird das metallbeschichtete Kunststoffteil mit einer Polysiloxanschicht versiegelt (Schichtdicke ca. 0,5 µm). Diese abschließende Deckschicht beeinflußt das optische Erscheinungsbild und die Haptik des erfindungsgemäßen Gegenstands nicht. Es werden jedoch hervorragende Abperleigenschaften bzw. schmutzabweisende Eigenschaften durch diese Deckschicht erreicht. Die Polysiloxan-Deckschicht läßt sich auf den metallbeschichteten Gegenstand aufgrund der gebürsteten/sandgestrahlten Oberflächenstruktur besonders einfach aufbringen und haftet auch besonders gut an diesem metallbeschichteten Gegenstand.

## Patentansprüche

1. Verfahren zur Beschichtung von Gegenständen, insbesondere von Sanitärgegenständen wie Sanitärarmaturen, Sanitärbrausen und dergleichen, wobei die Gegenstände aus Metall bestehen oder metallische Oberflächen aufweisen, wobei Edelstahl als Metall ausgenommen ist, bei dem
- gegebenenfalls mindestens eine Schicht aus Kupfer, Nickel oder einer Kupfer-Nickel-Legierung auf den Gegenstand aufgebracht wird,
- der Gegenstand und/oder mindestens die oberste aufgebrachte Schicht durch Bürsten und/oder Strahlen mechanisch oberflächenbehandelt wird, und
- mindestens eine Nickel-Wolfram-Schicht und/oder mindestens eine Palladium-Nickel-Schicht aufgebracht wird, wobei der Wolframanteil der Nickel-Wolfram-Schicht zwischen 30 und 40 Atomprozent und der Palladiumanteil der Palladium-Nickel-Schicht mindestens 70 Atomprozent beträgt.

2. Verfahren zur Beschichtung von Gegenständen, insbesondere von Sanitärgegenständen wie Sanitärarmaturen, Sanitärbrausen und dergleichen, wobei die Gegenstände aus Kunststoff bestehen oder Kunststoffoberflächen aufweisen, bei dem
- gegebenenfalls mindestens eine Schicht aus Kupfer, Nickel oder einer Kupfer-Nickel-Legierung auf den Gegenstand aufgebracht wird,
- der Gegenstand und/oder mindestens die oberste aufgebrachte Schicht durch Bürsten und/oder Strahlen mechanisch oberflächenbehandelt wird, und
- mindestens eine Nickel-Wolfram-Schicht und/oder mindestens eine Palladium-Nickel-Schicht aufgebracht wird, wobei der Wolframanteil der Nickel-Wolfram-Schicht zwischen 30 und 40 Atomprozent und der Palladiumanteil der Palladium-Nickel-Schicht mindestens 70 Atomprozent beträgt.

3. Verfahren nach Anspruch 1 oder Anspruch 2, **dadurch gekennzeichnet, dass** mindestens die oberste aufgebrachte Schicht mechanisch oberflächenbehandelt wird.

4. Verfahren nach einem der vorhergehenden Ansprüche, **dadurch gekennzeichnet, daß** die Oberflächenbehandlung durch Sandstrahlen erfolgt.

5. Verfahren nach einem der vorhergehenden Ansprüche, **dadurch gekennzeichnet, daß** auf den Gegenstand zunächst eine Kupferschicht und dann eine Nickelschicht aufgebracht wird und diese Nickelschicht mechanisch oberflächenbehandelt wird.

6. Verfahren nach einem der vorhergehenden Ansprüche, **dadurch gekennzeichnet, daß** es sich bei der Nickelschicht um eine sogenannte Sulfamatnickelschicht handelt.

7. Verfahren nach einem der vorhergehenden Ansprüche, **dadurch gekennzeichnet, daß** auf den oberflächenbehandelten Gegenstand und/oder auf die oberflächenbehandelte Schicht vor Aufbringung der Nickel-Wolfram-Schicht oder der Palladium-Nickel-Schicht mindestens eine weitere Schicht aus Kupfer, Nickel oder einer Kupfer-Nickel-Legierung aufgebracht wird.

8. Verfahren nach Anspruch 7, **dadurch gekennzeichnet, daß** es sich bei der weiteren Schicht um eine Nickelschicht, vorzugsweise eine sogenannte Sulfamatnickelschicht handelt.

9. Verfahren nach einem der vorhergehenden Ansprüche, **dadurch gekennzeichnet, daß** die aufgebrachten Metallschichten mindestens teilweise, vorzugsweise alle durch galvanische Abscheidung aufgebracht werden.

10. Verfahren nach einem der vorhergehenden Ansprüche, **dadurch gekennzeichnet, daß** über der Nickel-Wolfram-Schicht oder der Palladium-Nickel-Schicht mindestens eine Siloxan- und/oder Polysiloxan-Deckschicht aufgebracht wird.

11. Gegenstand, vorzugsweise Sanitärgegenstand wie Sanitärarmatur, Sanitärbrause und dergleichen, wobei der Gegenstand aus Metall besteht oder metallische Oberflächen aufweist, wobei Edelstahl als Metall ausgenommen ist, **dadurch gekennzeichnet, daß** er wie folgt aufgebaut ist:
- einem Grundkörper,
- gegebenenfalls mindestens einer sich auf dem Grundkörper befindenden Schicht aus Kupfer, Nickel oder einer Kupfer-Nickel-Legierung,
- wobei der Grundkörper und/oder mindestens die gegebenenfalls oberste Schicht durch Bürsten und/oder Strahlen mechanisch oberflächenbehandelt ist, und
- mindestens einer Nickel-Wolfram-Schicht und/oder mindestens einer Palladium-Nickel-Schicht über dem oberflächenbehandelten Grundkörper bzw. über der oberflächenbehandelten obersten Schicht, wobei der Wolframanteil der Nickel-Wolfram-Schicht zwischen 30 und 40 Atomprozent und der Palladiumanteil der Palladium-Nickel-Schicht mindestens 70 Atomprozent beträgt.

12. Gegenstand, vorzugsweise Sanitärgegenstand wie Sanitärarmatur, Sanitärbrause und dergleichen, wobei der Gegenstand aus Kunststoff besteht oder Kunststoffoberflächen aufweist, **dadurch gekennzeichnet, daß** er wie folgt aufgebaut ist:
- einem Grundkörper,
- gegebenenfalls mindestens einer sich auf dem Grundkörper befindenden Schicht aus Kupfer, Nickel oder einer Kupfer-Nickel-Legierung,
- wobei der Grundkörper und/oder mindestens die gegebenenfalls oberste Schicht durch Bürsten und/oder Strahlen mechanisch oberflächenbehandelt ist, und
- mindestens einer Nickel-Wolfram-Schicht und/oder mindestens einer Palladium-Nickel-Schicht über dem oberflächenbehandelten Grundkörper bzw. über der oberflächenbehandelten obersten Schicht, wobei der Wolframanteil der Nickel-Wolfram-Schicht zwischen 30 und 40 Atomprozent und der Palladiumanteil der Palladium-Nickel-Schicht mindestens 70 Atomprozent beträgt.

13. Gegenstand nach Anspruch 11 oder Anspruch 12, **dadurch gekennzeichnet, dass** mindestens die oberste aufgebrachte Schicht mechanisch oberflächenbehandelt ist.

14. Gegenstand nach einem der Ansprüche 11 bis 13, **dadurch gekennzeichnet, daß** der Grundkörper bzw. die oberste Schicht sandgestrahlt ist.

15. Gegenstand nach einem der Ansprüche 11 bis 14, **gekennzeichnet durch** mindestens eine weitere Schicht aus Kupfer, Nickel oder einer Kupfer-Nickel-Legierung zwischen dem oberflächenbehandelten Grundkörper bzw. der oberflächenbehandelten Schicht und der Nickel-Wolfram-Schicht und/oder der Palladium-Nickel-Schicht.

16. Gegenstand nach einem der Ansprüche 11 oder 13 bis 15, **dadurch gekennzeichnet, daß** er wie folgt aufgebaut ist:
- einem Grundkörper aus Metall oder einem Grundkörper mit metallischen Oberflächen, wobei Edelstahl als Metall ausgenommen ist, und wobei der Grundkörper mechanisch oberflächenbehandelt, vorzugsweise gebürstet ist, und
- eine Nickel-Wolfram-Schicht mit einem Wolframanteil zwischen 30 und 40 Atomprozent auf dem oberflächenbehandelten Grundkörper.

17. Gegenstand nach einem der Ansprüche 11 oder 13 bis 15, **dadurch gekennzeichnet, daß** er wie folgt aufgebaut ist:
- einem Grundkörper aus Metall oder einem Grundkörper mit metallischen Oberflächen, wobei Edelstahl als Metall ausgenommen ist, und wobei der Grundkörper mechanisch oberflächenbehandelt, vorzugsweise gebürstet ist, und
- einer Nickelschicht, vorzugsweise Sulfamatnickelschicht, auf dem oberflächenbehandelten Grundkörper, und
- einer sich auf der Nickelschicht befindenden Palladium-NickelSchicht mit einem Palladiumanteil von mindestens 70 Atomprozent.

18. Gegenstand nach einem der Ansprüche 11 oder 13 bis 15, **dadurch gekennzeichnet, daß** er wie folgt aufgebaut ist:
- einem Grundkörper aus Metall oder einem Grundkörper mit metallischen Oberflächen, wobei Edelstahl als Metall ausgenommen ist,
- einer sich auf dem Grundkörper befindenden Schicht aus Kupfer oder Nickel, wobei diese Kupferschicht oder Nickelschicht mechanisch oberflächenbehandelt, vorzugsweise gebürstet ist, und
- einer Nickel-Wolfram-Schicht und/oder einer Palladium-NickelSchicht auf der oberflächenbehandelten Kupferschicht oder Nickelschicht, wobei der Wolframanteil der Nickel-Wolfram-Schicht zwischen 30 und 40 Atomprozent und der Palladiumanteil der Palladium-Nickel-Schicht mindestens 70 Atomprozent beträgt.

19. Gegenstand nach einem der Ansprüche 11 oder 13 bis 15, **dadurch gekennzeichnet, daß** er wie folgt aufgebaut ist:
- einem Grundkörper aus Metall oder einem Grundkörper mit metallischen Oberflächen, wobei Edelstahl als Metall ausgenommen ist,
- einer sich auf dem Grundkörper befindenden Kupferschicht,
- einer sich auf der Kupferschicht befindenden Nickelschicht, wobei diese Nickelschicht mechanisch oberflächenbehandelt, vorzugsweise gebürstet ist, und
- einer Nickel-Wolfram-Schicht und/oder einer Palladium-NickelSchicht auf der oberflächenbehandelten Nickelschicht, wobei der Wolframanteil der Nickel-Wolfram-Schicht zwischen 30 und 40 Atomprozent und der Palladiumanteil der Palladium-Nickel-Schicht mindestens 70 Atomprozent beträgt.

20. Gegenstand nach einem der Ansprüche 12 bis 15, **dadurch gekennzeichnet, dass** er wie folgt aufgebaut ist:
- einem Grundkörper aus Kunststoff oder einem Grundkörper mit Kunststoffoberflächen,
- einer sich auf dem Grundkörper befindenden Schicht aus Kupfer oder Nickel, wobei diese Kupferschicht oder Nickelschicht mechanisch oberflächenbehandelt, vorzugsweise gebürstet ist, und
- einer Nickel-Wolfram-Schicht mit einem Wolframanteil zwischen 30 und 40 Atomprozent auf der oberflächenbehandelten Kupferschicht oder Nickelschicht.

21. Gegenstand nach einem der Ansprüche 12 bis 15, **dadurch gekennzeichnet, dass** er wie folgt aufgebaut ist:
- einem Grundkörper aus Kunststoff oder einem Grundkörper mit Kunststoffoberflächen,
- einer sich auf dem Grundkörper befindenden Kupferschicht,
- einer sich auf der Kupferschicht befindenden Nickelschicht, wobei diese Nickelschicht mechanisch oberflächenbehandelt, vorzugsweise gebürstet ist, und
- einer Nickel-Wolfram-Schicht mit einem Wolframanteil zwischen 30 und 40 Atomprozent auf der oberflächenbehandelten Nickelschicht.

22. Gegenstand nach einem der Ansprüche 12 bis 15, **dadurch gekennzeichnet, dass** er wie folgt aufgebaut ist:
- einem Grundkörper aus Kunststoff oder einem Grundkörper mit Kunststoffoberflächen,
- einer sich auf dem Grundkörper befindenden Schicht aus Kupfer oder Nickel, wobei diese Kupferschicht oder Nickelschicht mechanisch oberflächenbehandelt, vorzugsweise gebürstet ist, und
- einer Palladium-Nickel-Schicht mit einem Palladiumanteil von mindestens 70 Atomprozent auf der oberflächenbehandelten Kupferschicht oder Nickelschicht.

23. Gegenstand nach einem der Ansprüche 12 bis 15, **dadurch gekennzeichnet, dass** er wie folgt aufgebaut ist:
- einem Grundkörper aus Kunststoff oder einem Grundkörper mit Kunststoffoberflächen,
- einer sich auf dem Grundkörper befindenden Kupferschicht,
- einer sich auf der Kupferschicht befindenden Nickelschicht, wobei diese Nickelschicht mechanisch oberflächenbehandelt, vorzugsweise gebürstet ist, und
- einer Palladium-Nickel-Schicht mit einem Palladiumanteil von mindestens 70 Atomprozent auf der oberflächenbehandelten Nickelschicht.

24. Gegenstand nach einem der Ansprüche 11 bis 23, **dadurch gekennzeichnet, daß** sich zwischen einer oberflächenbehandelten Nickelschicht und der Nickel-Wolfram-Schicht und/oder Palladium-Nickel-Schicht eine weitere Nickelschicht befindet.

25. Gegenstand nach Anspruch 24, **dadurch gekennzeichnet, daß** es sich bei der oberflächenbehandelten Nickelschicht um eine sogenannte Sulfamatnickelschicht handelt.

26. Gegenstand nach Anspruch 24 oder Anspruch 25, **dadurch gekennzeichnet, daß** es sich bei der weiteren Nickelschicht zwischen der oberflächenbehandelten Nickelschicht und der Nickel-Wolfram-Schicht und/oder Palladium-Nickel-Schicht um eine sogenannte Sulfamatnickelschicht handelt.

27. Gegenstand nach einem der Ansprüche 11 bis 26, **gekennzeichnet durch** eine Siloxan- und/oder Polysiloxan-Deckschicht über der Nickel-Wolfram-Schicht und/oder Palladium-Nickel-Schicht.

28. Gegenstand nach Anspruch 27, **dadurch gekennzeichnet, daß** er wie folgt aufgebaut ist:
- einem Grundkörper aus Metall oder einem Grundkörper mit metallischen Oberflächen,
- einer sich auf dem Grundkörper befindenden Kupferschicht,
- einer sich auf der Kupferschicht befindenden Nickelschicht, vorzugsweise Sulfamatnickelschicht, die mechanisch oberflächenbehandelt, vorzugsweise gebürstet ist,
- einer sich auf der oberflächenbehandelten Nickelschicht befindenden weiteren Nickelschicht, vorzugsweise Sulfamatnickelschicht,
- einer sich auf dieser weiteren Nickelschicht befindenden Nickel-Wolfram-Schicht und/oder Palladium-Nickel-Schicht, wobei der Wolframanteil der Nickel-Wolfram-Schicht zwischen 30 und 40 Atomprozent und der Palladiumanteil der Palladium-Nickel-Schicht mindestens 70 Atomprozent beträgt und
- einer sich auf der Nickel-Wolfram-Schicht und/oder Palladium-Nickel-Schicht befindenden Siloxan-/Polysiloxan-Deckschicht.

29. Gegenstand nach Anspruch 27, **dadurch gekennzeichnet, dass** er wie folgt aufgebaut ist:
- einem Grundkörper aus Kunststoff oder einem Grundkörper mit Kunststoffoberflächen
- einer sich auf dem Grundkörper befindenden Kupferschicht,
- einer sich auf der Kupferschicht befindenden Nickelschicht, vorzugsweise Sulfamatnickelschicht, die mechanisch oberflächenbehandelt, vorzugsweise gebürstet ist,
- einer sich auf der oberflächenbehandelten Nickelschicht befindenden weiteren Nickelschicht, vorzugsweise Sulfamatnickelschicht,
- einer sich auf dieser weiteren Nickelschicht befindenden Nickel-Wolfram-Schicht mit einem Wolframanteil zwischen 30 und 40 Atomprozent, und
- einer sich auf der Nickel-Wolfram-Schicht befindenden Siloxan-/Polysiloxan-Deckschicht.

30. Gegenstand nach Anspruch 27, **dadurch gekennzeichnet, dass** er wie folgt aufgebaut ist:
- einem Grundkörper aus Kunststoff oder einem Grundkörper mit Kunststoffoberflächen,
- einer sich auf dem Grundkörper befindenden Kupferschicht,
- einer sich auf der Kupferschicht befindenden Nickelschicht, vorzugsweise Sulfamatnickelschicht, die mechanisch oberflächenbehandelt, vorzugsweise gebürstet ist,
- einer sich auf der oberflächenbehandelten Nickelschicht befindenden weiteren Nickelschicht, vorzugsweise Sulfamatnickelschicht,
- einer sich auf dieser weiteren Nickelschicht befindenden Palladium-Nickel-Schicht mit einem Palladiumanteil von mindestens 70 Atomprozent, und
- einer sich auf der Palladium-Nickel-Schicht befindenden Siloxan-/Polysiloxan-Deckschicht.

31. Gegenstand nach einem der Ansprüche 11 bis 30, **dadurch gekennzeichnet, daß** der Palladiumanteil der Palladium-Nickel-Schicht ca. 80 Atomprozent beträgt.

32. Gegenstand nach einem der Ansprüche 11 bis 31, **dadurch gekennzeichnet, daß** die Schichtdicke der ersten sich auf dem Gegenstand befindenden Metallschicht, insbesondere einer Kupferschicht, zwischen 10 µm und 60 µm, vorzugsweise zwischen 20 µm und 50 µm, insbesondere zwischen 30 µm und 40 µm beträgt.

33. Gegenstand nach einem der Ansprüche 11 bis 32, **dadurch gekennzeichnet, daß** die Schichtdicke der Nickelschichten, vorzugsweise der sich auf dem oberflächenbehandelten Grundkörper oder auf einer oberflächenbehandelten Schicht befindenden Nickelschichten, zwischen 5 µm und 25 µm, vorzugsweise zwischen 5 µm und 15 µm, insbesondere zwischen 6 µm und 10 µm beträgt.

34. Gegenstand nach einem der Ansprüche 11 bis 33, **dadurch gekennzeichnet, daß** die Schichtdicke der Nickel-Wolfram-Schichten oder Palladium-Nickel-Schichten zwischen 0,1 µm und 5 µm, vorzugsweise zwischen 0,2 µm und 2 µm, insbesondere zwischen 0,5 µm und 1 µm beträgt.

35. Gegenstand nach einem der Ansprüche 27 bis 34, **dadurch gekennzeichnet, daß** die Schichtdicke der Siloxan-/PolysiloxanSchicht weniger als 5 µm, vorzugsweise weniger als 1 µm beträgt.

36. Gegenstand nach Anspruch 11, **dadurch gekennzeichnet, daß** es sich bei dem Metall um Messing handelt.

37. Gegenstand Anspruch 12, **dadurch gekennzeichnet, dass** es sich bei dem Kunststoff um ABS handelt.

38. Gegenstand nach einem der Ansprüche 11 bis 37, **dadurch gekennzeichnet, daß** er eine sogenannte Edelstahloptik aufweist.

## Claims

1. Method for coating objects, particularly sanitary ware such as plumbing fixtures, shower fittings and the like, the objects consisting of metal or having metal surfaces, with the exception of high-grade steel as a metal, wherein
- optionally at least one layer of copper, nickel or a copper-nickel alloy is applied to the object,
- the object and/or at least the uppermost applied layer is mechanically surface-treated by brushing and/or blasting, and
- at least one nickel-tungsten layer and/or at least one palladium-nickel layer is applied, the tungsten fraction of the nickel-tungsten layer being between 30 and 40 atomic percent and the palladium fraction of the palladium-nickel layer being at least 70 atomic percent.

2. Method for coating objects, particularly sanitary ware such as plumbing fixtures, shower fittings and the like, the objects consisting of plastic or having plastic surfaces, wherein
- optionally at least one layer of copper, nickel or a copper-nickel alloy is applied to the object,
- the object and/or at least the uppermost applied layer is mechanically surface-treated by brushing and/or blasting, and
- at least one nickel-tungsten layer and/or at least one palladium-nickel layer is applied, the tungsten fraction of the nickel-tungsten layer being between 30 and 40 atomic percent and the palladium fraction of the palladium-nickel layer being at least 70 atomic percent.

3. Method according to Claim 1 or Claim 2, **characterized in that** at least the uppermost applied layer is mechanically surface-treated.

4. Method according to one of the preceding claims, **characterized in that** the surface treatment is performed by sand-blasting.

5. Method according to one of the preceding claims, **characterized in that** initially a copper layer and then a nickel layer is applied to the object and this nickel layer is mechanically surface-treated.

6. Method according to one of the preceding claims, **characterized in that** the nickel layer is a so-called sulfamate nickel layer.

7. Method according to one of the preceding claims, **characterized in that**, before application of the nickel-tungsten layer or the palladium-nickel layer, at least one further layer of copper, nickel or a copper-nickel alloy is applied to the surface-treated object and/or to the surface-treated layer.

8. Method according to Claim 7, **characterized in that** the further layer is a nickel layer, preferably a so-called sulfamate nickel layer.

9. Method according to one of the preceding claims, **characterized in that** the applied metal layers are at least partly, preferably all, applied by electrodepositing.

10. Method according to one of the preceding claims, **characterized in that** at least one siloxane and/or polysiloxane top layer is applied over the nickel-tungsten layer or the palladium-nickel layer.

11. Object, preferably sanitary ware such as a plumbing fixture, shower fitting and the like, the object consisting of metal or having metal surfaces, with the exception of high-grade steel as a metal, **characterized in that** it is constructed as follows:
- a base body,
- optionally at least one layer of copper, nickel or a copper-nickel alloy located on the base body,
- the base body and/or at least the optionally uppermost layer being mechanically surface-treated by brushing and/or blasting, and
- at least one nickel-tungsten layer and/or at least one palladium-nickel layer over the surface-treated base body or over the surface-treated uppermost layer, the tungsten fraction of the nickel-tungsten layer being between 30 and 40 atomic percent and the palladium fraction of the palladium-nickel layer being at least 70 atomic percent.

12. Object, preferably sanitary ware such as a plumbing fixture, shower fitting and the like, the object consisting of plastic or having plastic surfaces, **characterized in that** it is constructed as follows:
- a base body,
- optionally at least one layer of copper, nickel or a copper-nickel alloy located on the base body,
- the base body and/or at least the optionally uppermost layer being mechanically surface-treated by brushing and/or blasting, and
- at least one nickel-tungsten layer and/or at least one palladium-nickel layer over the surface-treated base body or over the surface-treated uppermost layer, the tungsten fraction of the nickel-tungsten layer being between 30 and 40 atomic percent and the palladium fraction of the palladium-nickel layer being at least 70 atomic percent.

13. Object according to Claim 11 or Claim 12, **characterized in that** at least the uppermost applied layer is mechanically surface-treated.

14. Object according to one of Claims 11 to 13, **characterized in that** the base body or the uppermost layer is sand-blasted.

15. Object according to one of Claims 11 to 14, **characterized by** at least one further layer of copper, nickel or a copper-nickel alloy between the surface-treated base body or the surface-treated layer and the nickel-tungsten layer and/or the palladium-nickel layer.

16. Object according to one of Claims 11 or 13 to 15, **characterized in that** it is constructed as follows:
- a base body of metal or a base body with metallic surfaces, with the exception of high-grade steel as a metal, and the base body being mechanically surface-treated, preferably brushed, and
- a nickel-tungsten layer having a tungsten fraction between 30 and 40 atomic percent on the surface-treated base body.

17. Object according to one of Claims 11 or 13 to 15, **characterized in that** it is constructed as follows:
- a base body of metal or a base body with metallic surfaces, with the exception of high-grade steel as a metal, and the base body being mechanically surface-treated, preferably brushed, and
- a nickel layer, preferably a sulfamate nickel layer, on the surface-treated base body, and
- a palladium-nickel layer having a palladium fraction of at least 70 atomic percent located on the nickel layer.

18. Object according to one of Claims 11 or 13 to 15, **characterized in that** it is constructed as follows:
- a base body of metal or a base body with metallic surfaces, with the exception of high-grade steel as a metal,
- a layer of copper or nickel located on the base body, this copper layer or nickel layer being mechanically surface-treated, preferably brushed, and
- a nickel-tungsten layer and/or a palladium-nickel layer on the surface-treated copper layer or nickel layer, the tungsten fraction of the nickel-tungsten layer being between 30 and 40 atomic percent and the palladium fraction of the palladium-nickel layer being at least 70 atomic percent.

19. Object according to Claims 11 or 13 to 15, **characterized in that** it is constructed as follows:
- a base body of metal or a base body with metallic surfaces, with the exception of high-grade steel as a metal,
- a copper layer located on the base body,
- a nickel layer located on the copper layer, this nickel layer being mechanically surface-treated, preferably brushed, and
- a nickel-tungsten layer and/or a palladium-nickel layer on the surface-treated nickel layer, the tungsten fraction of the nickel-tungsten layer being between 30 and 40 atomic percent and the palladium fraction of the palladium-nickel layer being at least 70 atomic percent.

20. Object according to one of Claims 12 to 15, **characterized in that** it is constructed as follows:
- a base body of plastic or a base body with plastic surfaces,
- a layer of copper or nickel located on the base body, this copper layer or nickel layer being mechanically surface-treated, preferably brushed, and
- a nickel-tungsten layer having a tungsten fraction between 30 and 40 atomic percent on the surface-treated copper layer or nickel layer.

21. Object according to one of Claims 12 to 15, **characterized in that** it is constructed as follows:
- a base body of plastic or a base body with plastic surfaces,
- a copper layer located on the base body,
- a nickel layer located on the copper layer, this nickel layer being mechanically surface-treated, preferably brushed, and
- a nickel-tungsten layer having a tungsten fraction between 30 and 40 atomic percent on the surface-treated nickel layer.

22. Object according to one of Claims 12 to 15, **characterized in that** it is constructed as follows:
- a base body of plastic or a base body with plastic surfaces,
- a layer of copper or nickel located on the base body, this copper layer or nickel layer being mechanically surface-treated, preferably brushed, and
- a palladium-nickel layer having a palladium fraction of at least 70 atomic percent on the surface-treated copper layer or nickel layer.

23. Object according to one of Claims 12 to 15, **characterized in that** it is constructed as follows:
- a base body of plastic or a base body with plastic surfaces,
- a copper layer located on the base body,
- a nickel layer located on the copper layer, this nickel layer being mechanically surface-treated, preferably brushed, and
- a palladium-nickel layer having a palladium fraction of at least 70 atomic percent on the surface-treated nickel layer.

24. Object according to one of Claims 11 to 23, **characterized in that** between a surface-treated nickel layer and the nickel-tungsten layer and/or palladium-nickel layer there is a further nickel layer.

25. Object according to Claim 24, **characterized in that** the surface-treated nickel layer is a so-called sulfamate nickel layer.

26. Object according to Claim 24 or Claim 25, **characterized in that** the further nickel layer between the surface-treated nickel layer and the nickel-tungsten layer and/or palladium-nickel layer is a so-called sulfamate nickel layer.

27. Object according to one of Claims 11 to 26, **characterized by** a siloxane and/or polysiloxane top layer over the nickel-tungsten layer and/or palladium-nickel layer.

28. Object according to Claim 27, **characterized in that** it is constructed as follows:
- a base body of metal or a base body with metallic surfaces,
- a copper layer located on the base body,
- a nickel layer located on the copper layer, preferably a sulfamate nickel layer, which is mechanically surface-treated, preferably brushed,
- a further nickel layer, preferably a sulfamate nickel layer, located on the surface-treated nickel layer,
- a nickel-tungsten layer and/or palladium-nickel layer located on this further nickel layer the tungsten fraction of the nickel-tungsten layer being between 30 and 40 atomic percent and the palladium fraction of the palladium-nickel layer being at least 70 atomic percent, and
- a siloxane/polysiloxane top layer located on the nickel-tungsten layer and/or palladium-nickel layer.

29. Object according to Claim 27, **characterized in that** it is constructed as follows:
- a base body of plastic or a base body with plastic surfaces,
- a copper layer located on the base body,
- a nickel layer located on the copper layer, preferably a sulfamate nickel layer, which is mechanically surface-treated, preferably brushed,
- a further nickel layer, preferably a sulfamate nickel layer, located on the surface-treated nickel layer,
- a nickel-tungsten layer having a tungsten fraction between 30 and 40 atomic percent located on this further nickel layer, and
- a siloxane/polysiloxane top layer located on the nickel-tungsten layer.

30. Object according to Claim 27, **characterized in that** it is constructed as follows:
- a base body of plastic or a base body with plastic surfaces,
- a copper layer located on the base body,
- a nickel layer located on the copper layer, preferably a sulfamate nickel layer, which is mechanically surface-treated, preferably brushed,
- a further nickel layer, preferably a sulfamate nickel layer, located on the surface-treated nickel layer,
- a palladium-nickel layer having a palladium fraction of at least 70 atomic percent located on this further nickel layer, and
- a siloxane/polysiloxane top layer located on the palladium-nickel layer.

31. Object according to one of Claims 11 to 30, **characterized in that** the palladium fraction of the palladium-nickel layer is about 80 atomic percent.

32. Object according to one of Claims 11 to 31, **characterized in that** the layer thickness of the first metal layer located on the object, particularly a copper layer, is between 10 µm and 60 µm, preferably between 20 µm and 50 µm, particularly between 30 µm and 40 µm.

33. Object according to one of Claims 11 to 32, **characterized in that** the layer thickness of the nickel layers, preferably the nickel layers located on the surface-treated base body or on a surface-treated layer, is between 5 µm and 25 µm, preferably between 5 µm and 15 µm, particularly between 6 µm and 10 µm.

34. Object according to one of Claims 11 to 33, **characterized in that** the layer thickness of the nickel-tungsten layers or palladium-nickel layers is between 0.1 µm and 5 µm, preferably between 0.2 µm and 2 µm, particularly between 0.5 µm and 1 µm.

35. Object according to one of Claims 27 to 34, **characterized in that** the layer thickness of the siloxane/polysiloxane layer is less than 5 µm, preferably less than 1 µm.

36. Object according to Claim 11, **characterized in that** the metal is brass.

37. Object according to Claim 12, **characterized in that** the plastic is ABS.

38. Object according to one of Claims 11 to 37, **characterized in that** it has a so-called high-grade steel appearance.

## Revendications

1. Procédé de revêtement d'objets, en particulier d'objets sanitaires, par exemple de la robinetterie sanitaire, des douches sanitaires et similaires, les objets étant constitués de métal ou présentant des surfaces métalliques, le métal n'étant pas l'acier inoxydable, et dans lequel
- au moins une couche de cuivre, de nickel ou d'un alliage de nickel et de cuivre est éventuellement appliquée sur l'objet,
- l'objet et/ou au moins la couche supérieure appliquée sont traités mécaniquement en surface par brossage et/ou sablage et
- au moins une couche de tungstène et de nickel et/ou au moins une couche de nickel et de palladium sont appliquées, la teneur en tungstène de la couche de tungstène et de nickel étant comprise entre 30 et 40 pour cent atomiques et la teneur en palladium de la couche de nickel et de palladium étant d'au moins 70 pour cent atomiques.

2. Procédé de revêtement d'objets, en particulier d'objets sanitaires, par exemple de la robinetterie sanitaire, des douches sanitaires et similaires, les objets étant constitués de matière synthétique ou présentant une surface en matière synthétique, et dans lequel
- au moins une couche de cuivre, de nickel ou d'un alliage de nickel et de cuivre est éventuellement appliquée sur l'objet,
- l'objet et/ou au moins la couche supérieure appliquée sont traités mécaniquement en surface par brossage et/ou sablage et
- au moins une couche de tungstène et de nickel et/ou au moins une couche de nickel et de palladium sont appliquées, la teneur en tungstène de la couche de tungstène et de nickel étant comprise entre 30 et 40 pour cent atomiques et la teneur en palladium de la couche de nickel et de palladium étant d'au moins 70 pour cent atomiques.

3. Procédé selon la revendication 1 ou la revendication 2, **caractérisé en ce qu'**au moins la couche supérieure est traitée mécaniquement en surface.

4. Procédé selon l'une des revendications précédentes, **caractérisé en ce que** le traitement de surface s'effectue par sablage au sable.

5. Procédé selon l'une des revendications précédentes, **caractérisé en ce qu'**une couche de cuivre et ensuite une couche de nickel sont appliquées sur l'objet, cette couche de nickel étant ensuite traitée mécaniquement en surface.

6. Procédé selon l'une des revendications précédentes, **caractérisé en ce que** la couche de nickel est une couche dite de sulfamate de nickel.

7. Procédé selon l'une des revendications précédentes, **caractérisé en ce qu'**une autre couche de cuivre, de nickel ou d'un alliage de cuivre et de nickel est appliquée sur l'objet traité en surface et/ou la couche traitée en surface, avant l'application de la couche de tungstène et de nickel ou de la couche de nickel et de palladium.

8. Procédé selon la revendication 7, **caractérisé en ce que** l'autre couche est une couche de nickel et de préférence une couche dite de sulfamate de nickel.

9. Procédé selon l'une des revendications précédentes, **caractérisé en ce qu'**au moins une partie des couches métalliques appliquées et de préférence toutes sont appliquées par dépôt galvanique.

10. Procédé selon l'une des revendications précédentes, **caractérisé en ce qu'**au moins une couche de recouvrement en siloxane et/ou en polysiloxane est appliquée au-dessus de la couche de tungstène et de nickel ou de la couche de nickel et de palladium.

11. Objet, de préférence objet sanitaire, par exemple robinetterie sanitaire, douche sanitaire et similaires, l'objet étant constitué de métal ou présentant des surfaces métalliques, le métal n'étant pas l'acier inoxydable,
**caractérisé en ce qu'**il présente la structure suivante :
- un corps de base,
- éventuellement au moins une couche de cuivre, de nickel ou d'un alliage de nickel et de cuivre placée sur le corps de base,
- le corps de base et/ou au moins la couche supérieure étant traités mécaniquement en surface par brossage et/ou sablage et
- au moins une couche de tungstène et de nickel et/ou au moins une couche de nickel et de palladium au-dessus du corps de base traité en surface ou au-dessus de la couche supérieure traitée en surface,
la teneur en tungstène de la couche de tungstène et de nickel étant comprise entre 30 et 40 pour cent atomiques et la teneur en palladium de la couche de nickel et de palladium étant d'au moins 70 pour cent atomiques.

12. Objet, de préférence objet sanitaire, par exemple robinetterie sanitaire, douche sanitaire et similaires, l'objet étant constitué de matière synthétique ou présentant une surface en matière synthétique, **caractérisé en ce qu'**il présente la structure suivante :
- un corps de base,
- éventuellement au moins une couche de cuivre, de nickel ou d'un alliage de nickel et de cuivre placée sur le corps de base,
- le corps de base et/ou au moins la couche supérieure étant traités mécaniquement en surface par brossage et/ou sablage et
- au moins une couche de tungstène et de nickel et/ou au moins une couche de nickel et de palladium étant appliquées au-dessus du corps de base traité en surface ou au-dessus de la couche supérieure traitée en surface, la teneur en tungstène de la couche de tungstène et de nickel étant comprise entre 30 et 40 pour cent atomiques et la teneur en palladium de la couche de nickel et de palladium étant d'au moins 70 pour cent atomiques.

13. Objet selon la revendication 11 ou la revendication 12, **caractérisé en ce qu'**au moins la couche supérieure est traitée mécaniquement en surface.

14. Objet selon l'une des revendications 11 à 13, **caractérisé en ce que** le corps de base ou la couche supérieure sont sablés au sable.

15. Objet selon l'une des revendications 11 à 14, **caractérisé par** au moins une autre couche de cuivre, de nickel ou d'un alliage de nickel et de cuivre entre le corps de base traité en surface ou la couche traitée en surface et la couche de tungstène et de nickel et/ou la couche de nickel et de palladium.

16. Objet selon l'une des revendications 11 ou 13 à 15, **caractérisé en ce qu'**il présente la structure suivante :
- un corps de base en métal ou un corps de base doté de surfaces métalliques, le métal n'étant pas l'acier inoxydable, le corps de base étant traité mécaniquement en surface, de préférence par brossage, et
- une couche de tungstène et de nickel dont la teneur en tungstène est comprise entre 30 et 40 pour cent atomiques sur le corps de base traité en surface.

17. Objet selon l'une des revendications 11 ou 13 à 15, **caractérisé en ce qu'**il présente la structure suivante :
- un corps de base en métal ou un corps de base doté de surfaces métalliques, le métal n'étant pas l'acier inoxydable, le corps de base étant traité mécaniquement en surface, de préférence par brossage,
- une couche de nickel, de préférence une couche de sulfamate de nickel, sur le corps de base traité en surface et
- une couche de nickel et de palladium placée sur la couche de nickel et dont la teneur en palladium est d'au moins 70 pour cent atomiques.

18. Objet selon l'une des revendications 11 ou 13 à 15, **caractérisé en ce qu'**il présente la structure suivante :
- un corps de base en métal ou un corps de base doté de surfaces métalliques, le métal n'étant pas l'acier inoxydable,
- une couche de cuivre ou de nickel placée sur le corps de base, cette couche de cuivre ou de nickel étant traitée mécaniquement en surface, de préférence par brossage et
- une couche de tungstène et de nickel et/ou une couche de nickel et de palladium sur la couche de cuivre traitée en surface ou la couche de nickel traitée en surface, la teneur en tungstène de la couche de tungstène et de nickel étant comprise entre 30 et 40 pour cent atomiques et la teneur en palladium de la couche de nickel et de palladium étant d'au moins 70 pour cent atomiques.

19. Objet selon l'une des revendications 11 ou 13 à 15, **caractérisé en ce qu'**il présente la structure suivante :
- un corps de base en métal ou un corps de base doté de surfaces métalliques, le métal n'étant pas l'acier inoxydable,
- une couche de cuivre placée sur le corps de base,
- une couche de nickel placée sur la couche de cuivre, cette couche de nickel étant traitée mécaniquement en surface, de préférence par brossage, et
- une couche de tungstène et de nickel et/ou une couche de nickel et de palladium sur la couche de nickel traitée en surface, la teneur en tungstène de la couche de tungstène et de nickel étant comprise entre 30 et 40 pour cent atomiques et la teneur en palladium de la couche de nickel et de palladium étant d'au moins 70 pour cent atomiques.

20. Objet selon l'une des revendications 12 à 15, **caractérisé en ce qu'**il présente la structure suivante :
- un corps de base en matière synthétique ou un corps de base présentant des surfaces en matière synthétique,
- une couche de cuivre ou de nickel placée sur le corps de base, cette couche de cuivre ou de nickel étant traitée mécaniquement en surface, de préférence par brossage et
- une couche de tungstène et de nickel dont la teneur en tungstène est comprise entre 30 et 40 pour cent atomiques sur la couche de cuivre traitée en surface ou la couche de nickel traitée en surface.

21. Objet selon l'une des revendications 12 à 15, **caractérisé en ce qu'**il présente la structure suivante :
- un corps de base en matière synthétique ou un corps de base présentant des surfaces en matière synthétique,
- une couche de cuivre placée sur le corps de base,
- une couche de nickel placée sur la couche de cuivre, cette couche de nickel étant traitée mécaniquement en surface, de préférence par brossage, et
- une couche de tungstène et de nickel dont la teneur en tungstène est comprise entre 30 et 40 pour cent atomiques sur la couche de nickel traitée en surface.

22. Objet selon l'une des revendications 12 à 15, **caractérisé en ce qu'**il présente la structure suivante :
- un corps de base en matière synthétique ou un corps de base présentant des surfaces en matière synthétique,
- une couche de cuivre ou de nickel placée sur le corps de base, cette couche de cuivre ou de nickel étant traitée mécaniquement en surface, de préférence par brossage et
- une couche de nickel et de palladium dont la teneur en palladium est d'au moins 70 pour cent atomiques sur la couche de cuivre ou la couche de nickel traitée en surface.

23. Objet selon l'une des revendications 12 à 15, **caractérisé en ce qu'**il présente la structure suivante :
- un corps de base en matière synthétique ou un corps de base présentant des surfaces en matière synthétique,
- une couche de cuivre placée sur le corps de base,
- une couche de nickel placée sur la couche de cuivre, cette couche de nickel étant traitée mécaniquement en surface, de préférence par brossage, et
- une couche de nickel et de palladium dont la teneur en palladium est d'au moins 70 pour cent atomiques sur la couche de nickel traitée en surface.

24. Objet selon l'une des revendications 11 à 23, **caractérisé en ce qu'**une autre couche de nickel est située entre la couche de nickel traitée en surface et la couche de tungstène et de nickel et/ou la couche de nickel et de palladium.

25. Objet selon la revendication 24, **caractérisé en ce que** la couche de nickel traitée en surface est une couche dite de sulfamate de nickel.

26. Objet selon la revendication 24 ou la revendication 25, **caractérisé en ce que** l'autre couche de nickel appliquée entre la couche de nickel traitée en surface et la couche de tungstène et de nickel et/ou la couche de nickel et de palladium est une couche dite de sulfamate de nickel.

27. Objet selon l'une des revendications 11 à 26, **caractérisé par** une couche de recouvrement en siloxane et/ou en polysiloxane située au-dessus de la couche de tungstène et de nickel et/ou de la couche de nickel et de palladium.

28. Objet selon la revendication 27, **caractérisé en ce qu'**il présente la structure suivante :
- un corps de base en métal ou un corps de base à surfaces métalliques,
- une couche de cuivre placée sur le corps de base,
- une couche de nickel, de préférence une couche de sulfamate de nickel, placée au-dessus de la couche de cuivre et traitée en surface, de préférence par brossage,
- une autre couche de nickel, de préférence une couche de sulfamate de nickel, placée au-dessus de la couche de nickel traitée en surface,
- une couche de tungstène et de nickel et/ou une couche de nickel et de palladium placée au-dessus de cette autre couche de nickel, la teneur en tungstène de la couche de tungstène et de nickel étant comprise entre 30 et 40 pour cent atomiques et la teneur en palladium de la couche de nickel et de palladium étant d'au moins 70 pour cent atomiques et
- une couche de recouvrement en siloxane et/ou en polysiloxane placée au-dessus de la couche de tungstène et de nickel et/ou de la couche de nickel et de palladium.

29. Objet selon la revendication 27, **caractérisé en ce qu'**il présente la structure suivante :
- un corps de base en matière synthétique ou un corps de base doté de surfaces en matière synthétique,
- une couche de cuivre placée sur le corps de base,
- une couche de nickel, de préférence une couche de sulfamate de nickel, placée sur la couche de cuivre, cette couche de nickel étant traitée mécaniquement en surface, de préférence par brossage,
- une autre couche de nickel, de préférence une couche de sulfamate de nickel, placée au-dessus de la couche de nickel traitée en surface,
- une couche de tungstène et de nickel placée au-dessus de cette autre couche de nickel, la teneur en tungstène de la couche de tungstène et de nickel étant comprise entre 30 et 40 pour cent atomiques et
- une couche de recouvrement en siloxane et/ou en polysiloxane placée au-dessus de la couche de tungstène et de nickel.

30. Objet selon la revendication 27, **caractérisé en ce qu'**il présente la structure suivante :
- un corps de base en matière synthétique ou un corps de base doté de surfaces en matière synthétique,
- une couche de cuivre placée sur le corps de base,
- une couche de nickel, de préférence une couche de sulfamate de nickel, placée sur la couche de cuivre, cette couche de nickel étant traitée mécaniquement en surface, de préférence par brossage,
- une autre couche de nickel, de préférence une couche de sulfamate de nickel, placée au-dessus de la couche de nickel traitée en surface,
- une couche de nickel et de palladium placée sur cette autre couche de nickel et dont la teneur en palladium est d'au moins 70 pour cent atomiques et
- une couche de recouvrement en siloxane et/ou en polysiloxane placée au-dessus de la couche de nickel et de palladium.

31. Objet selon l'une des revendications 11 à 30, **caractérisé en ce que** la teneur en palladium de la couche de nickel et de palladium est d'environ 80 pour cent atomiques.

32. Objet selon l'une des revendications 11 à 31, **caractérisé en ce que** l'épaisseur de la première couche métallique placée sur l'objet, en particulier de la couche de cuivre, est comprise entre 10 µm et 60 µm, de préférence entre 20 µm et 50 µm et en particulier entre 30 µm et 40 µm.

33. Objet selon l'une des revendications 11 à 32, **caractérisé en ce que** l'épaisseur des couches de nickel, de préférence des couches de nickel placées sur le corps de base traité en surface ou sur une couche traitée en surface, est comprise entre 5 µm et 25 µm, de préférence entre 5 µm et 15 µm et en particulier entre 6 µm et 10 µm.

34. Objet selon l'une des revendications 11 à 33, **caractérisé en ce que** l'épaisseur des couches de tungstène et de nickel ou des couches de nickel et de palladium est comprise entre 0,1 µm et 5 µm, de préférence entre 0,2 µm et 2 µm et en particulier entre 0,5 µm et 1 µm.

35. Objet selon l'une des revendications 27 à 34, **caractérisé en ce que** l'épaisseur de la couche de siloxane et/ou de polysiloxane est inférieure à 5 µm et de préférence inférieure à 1 µm.

36. Objet selon la revendication 11, **caractérisé en ce que** le métal est le laiton.

37. Objet selon la revendication 12, **caractérisé en ce que** la matière synthétique est l'ABS.

38. Objet selon l'une des revendications 11 à 37, **caractérisé en ce qu'**il présente un aspect dit d'acier inoxydable.
